# FASCICULE DE BREVET EUROPEEN

(11) **EP 1 472 395 B1**
(45) Date de publication et mention de la délivrance du brevet: **26.04.2006**
(21) Numéro de dépôt: 03737338.8
(22) Date de dépôt: 30.01.2003
(51) Int. Cl.: D02G 3/40

(54) **FIL GAINE, TEXTILE ET PROCEDE DE FABRICATION D'UN TEL FIL**
UMMANTELTES GARN, TEXTIL UND VERFAHREN ZUR HERSTELLUNG EINES DERARTIGEN GARNS
SHEATHED YARN, TEXTILE AND THE METHOD OF PRODUCING ONE SUCH YARN

(30) Priorité: 08.02.2002 FR 0201577
(43) Date de publication de la demande: 03.11.2004
(73) Titulaire: Tissage et Enduction Serge Ferrari SA, 38110 Saint Jean de Soudain (FR)
(72) Inventeur: BOURBON, Eric, F-38110 Rochetoirin (FR); RAVACHOL, André, F-75003 Paris (FR); FERRARI, Romain, F-84220 Gordes (FR)
(74) Mandataire: Vuillermoz, Bruno
(86) Numéro de dépôt international: PCT/FR2003/000283
(87) Numéro de publication internationale: WO 2003/066944

(56) Documents cités:
- EP-A- 0 123 740
- WO-A-99/42644
- DE-A- 3 301 270
- GB-A- 1 290 781
- US-A- 3 924 396

## Description

La présente invention concerne un fil gainé d'aspect naturel. La présente invention concerne encore un textile réalisé à partir d'un fil gainé d'aspect naturel. La présente invention se rapporte également un procédé de fabrication d'un fil gainé d'aspect naturel.

Malgré une demande commerciale de plus en plus recherchée, on ne sait pas encore fabriquer des fils à base de matériaux thermoplastiques, qui allient à la fois d'excellentes performances mécaniques et un aspect naturel décelable à la vue et au toucher. En outre, les exigences d'ordre environnementales sont rarement satisfaites en ce qui concerne l'emploi de matériaux d'origine naturelle et l'aptitude à être recyclé pour obtenir des produits à base de fils destinés à toutes utilisations, par exemple des textiles. C'est particulièrement le cas pour des textiles présentant des applications extérieures, soumis aux intempéries et au soleil, et pour les textiles devant résister au feu.

### État de la technique

On connaît d'après le document FR- 2.781.492 un matériau thermoplastique comprenant des fibres d'origine végétale, destinées à améliorer l'aspect de perception par le consommateur.

Cependant, l'aspect extérieur des produits obtenus s'avère relativement décevant et très peu compatible avec ce qui est actuellement recherché par le consommateur.

On connaît également d'après le document FR- 2.617.205 un fil gainé et un procédé de fabrication d'un fil par gainage d'une âme avec une composition ignifuge, pour obtenir un fil et ensuite un tissu avec des propriétés ignifuges.

Cependant, le fil obtenu garde un toucher lisse, peu favorable à une gamme de produits classés comme étant « écologique » et ne pouvant s'inscrire que difficilement dans des considérations d'ordre écologique.

On connaît d'après le document WO 99/42644 un fil composite élastomère gainé avec des fibres discontinues ajoutées dans une étape supplémentaire.

### Résumé de l'invention

Un premier problème posé est de mettre au point un nouveau type de fil gainé présentant d'excellentes propriétés mécaniques et d'excellentes propriétés d'usage de résistance au feu, de tenue aux intempéries, de tenue au soleil, etc. Un deuxième problème posé est d'obtenir un fil présentant un aspect extérieur générant des sensations visuelles, tactiles et olfactives particulièrement agréables. Un troisième premier problème posé est de réaliser un fil incorporant des matériaux d'origine naturelle. Un quatrième problème posé est de mettre au point un procédé efficace de fabrication d'un fil à base de matériaux thermoplastiques.

Conformément à un premier aspect de l'invention, un fil gainé d'aspect naturel, présentant un fil d'âme et une gaine réalisée en un matériau thermoplastique est caractérisé en ce que le matériau thermoplastique de la gaine comprend moins de 20 % en poids de fibres discontinues.

Autrement dit, avec une quantité de fibres inférieure ou égale à 20 % présentes dans la gaine, le fil va présenter un aspect de surface extérieur particulièrement intéressant. Dans une première variante de réalisation, et afin d'accroître la résistance, le fil d'âme peut être un fil multifilaments. Le fil d'âme peut être un fil de polyester, d'alcool polyvinylique ou de polyamide. Le matériau thermoplastique de la gaine peut être préférentiellement choisi, seul ou en mélange, dans le groupe des polymères et copolymères comprenant les polyoléfines, polyesters, polyamides, polychlorures de vinyle, alcools polyvinyliques, silicones ainsi que les polymères fluorés.

De manière avantageuse, la quantité de fibres du matériau thermoplastique de la gaine peut être comprise entre 1 % et 15 % en poids. De préférence, cette quantité peut être comprise entre 4 % et 12 % en poids. Très préférentiellement, cette quantité peut être comprise entre 6 % et 9 % en poids. De manière intéressante, les fibres discontinues peuvent être choisies seules ou en mélange dans le groupe comprenant les fibres naturelles et les fibres synthétiques. Les fibres naturelles peuvent être des fibres de chanvre. Les fibres discontinues peuvent avantageusement présenter une longueur moyenne comprise entre 10 µm et 500 µm. De préférence, cette longueur peut être sensiblement égale à 100 µm. Les fibres discontinues peuvent avoir un diamètre moyen compris entre 3 µm et 100 µm. De préférence, ce diamètre peut être sensiblement égal à 20 µm.

Conformément à un deuxième aspect de la présente invention, des textiles sont caractérisés en ce qu'ils sont réalisés à partir du fil gainé tel que décrit ci-dessus.

Conformément à un troisième aspect de l'invention, un procédé de réalisation d'un fil gainé d'aspect naturel tel que décrit ci-dessus est caractérisé en ce qu'il comprend l'étape consistant à gainer un fil d'âme par extrusion par passage dans une filière, avec un matériau thermoplastique comprenant moins de 20 % en poids de fibres discontinues.

Le matériau thermoplastique comprenant moins de 20 % en poids de fibres peut être avantageusement obtenu par mélange en une ou plusieurs fois d'un matériau thermoplastique non chargé en fibres avec un mélange maître comprenant de 5 % à 80 % en poids de fibres. Le mélange maître peut de préférence comprendre entre 20 % et 70 % en poids de fibres. Et très préférentiellement, le mélange maître peut comprendre entre 40 % et 60 % en poids de fibres.

### Description des dessins

L'invention sera bien comprise et ses divers avantages et différentes caractéristiques ressortiront mieux lors de la description suivante, des exemples non limitatifs de réalisation, en se référant au dessin schématique annexé, dans lequel :
- la Figure 1 représente une vue longitudinale agrandie d'un fil gainé selon l'état de la technique et d'un fil gainé selon l'invention ;
- la Figure 2 représente une vue en coupe transversale prise au microscope optique du fil gainé selon l'invention ; et
- la Figure 3 représente une vue du dessus agrandie d'un textile réalisé à partir de fils gainés.

### Description détaillée

L'âme est recouverte par extrusion ou enduction d'une couche de matériau polymère périphérique. Les photographies agrandies environ 20 fois de la Figure 1 montrent une comparaison entre un fil gainé (1) selon l'état de la technique (placé à gauche), représenté par le document FR- 2.617.205 et un fil gainé (2) selon la présente invention (placé à droite). Du fait de la présence de fibres discontinues, la surface extérieure du fil (2) obtenu par le procédé selon l'invention présente un aspect irrégulier et ressemble à de la ficelle. Le diamètre moyen peut ainsi être inférieur à 1 mm et varier entre 0,6 mm et 0,9 mm. En revanche, la surface extérieure du fil gainé traditionnel (1) est lisse.

Avantageusement, et en pratique, le fil d'âme est un fil à multifilaments, haute ténacité c'est-à-dire présentant une ténacité de l'ordre d'au moins 50 cN/tex. Les multiples filaments de l'âme sont tordus ou non, entrelacés ou non, assemblés ou non, texturés ou non, en fonction du fil gainé final souhaité.

La Figure 2 montre une coupe transversale du fil gainé (2) prise au microscope optique avec un agrandissement d'environ 150 fois. Dans cette réalisation du fil gainé (2), les multiples filaments (3) en polyester de l'âme (4) apparaissent au centre. La gaine (6) à base de compound PVC entoure l'âme (4). Comme le montre cette photographie, la gaine (6) intègre les fibres de chanvre (7) noyées dans le PVC. Le pourtour de la gaine (6) est très irrégulier, conférant à l'ensemble du fil un toucher naturel.

Dans une autre variante, on réalise directement par co-extrusion l'âme et la gaine.

Avantageusement, et en pratique, la gaine (6) est extrudée autour du fil d'âme (4). Les compositions de polymère thermoplastique de la gaine comprennent en outre avantageusement des adjuvants complémentaires : au moins un agent anti-U.V., et/ou au moins un agent biocide, et/ou au moins une charge minérale, et/ou au moins un pigment, et/ou au moins un agent d'ignifugation. L'agent d'ignifugation peut être des charges ignifugeantes minérales, tels que par exemple des oxydes d'antimoine, du trihydrate d'alumine, de l'oxyde de zinc ou de magnésium.

Le rapport en poids entre le fil d'âme (4) et la gaine (6) dépend à la fois des applications finales envisagées et du matériel d'extrusion ou d'enduction dont on dispose.

De tels fils peuvent être employés dans de multiples applications, et notamment la fabrication de mobilier, typiquement des sièges de camping, habillages automobiles, revêtement de sols et murs, protections solaires, articles de bagagerie, toiles de protection et d'autres encore.

La Figure 3 montre un exemple de textile agrandi environ 10 fois, entièrement réalisé à partir de fils (2), avec une âme 100 % polyester gainée avec un compound PVC et fibres de chanvre selon l'invention, et thermofixés. Le textile comprend un fil de chaîne (8) à l'horizontale et deux fils de trame à la verticale (9 et 11). On notera que les fils présentent différentes colorations.

### Exemples de réalisation

On réalise un fil gainé (2) selon la présente invention de la manière suivante. On gaine par extrusion par passage dans une filière un fil de polyester de 1100 dtex, commercialisé par la société Rhodia sous la dénomination « Type 156 ». La vitesse de défilement du fil est de 300 m/min.

La composition de gainage extrudé comprend :
- 7 % de fibres de chanvre ; et
- 93 % de PVC plastifié, formulé et pigmenté.

On obtient ainsi un fil gainé de 4700 dtex ayant un diamètre moyen de 0,67 mm ; en d'autres termes, en poids, le fil d'âme polyester représente 23,4 % et la gaine fibrée représente 76,6 %.

De plus, le fil gainé obtenu présente les caractéristiques et les propriétés mécaniques qui suivent :
- résistance à la traction, 9,6 daN, et
- allongement à la rupture, 14,5 %.

Ce fil convient donc parfaitement pour la fabrication de textiles pouvant être thermofixés.

La présente invention n'est pas limitée aux modes de réalisation décrits et illustrés. De nombreuses modifications peuvent être réalisées, sans pour autant sortir du cadre défini par la portée du jeu de revendications.

Par exemple, on pourra concevoir une âme en différents matériaux, tels que des fibres de verre, des fibres optiques, un ou plusieurs fils métalliques.

## Revendications

1. Fil gainé d'aspect naturel, présentant un fil d'âme (4) et une gaine (6) réalisée en un matériau thermoplastique, **caractérisé en ce que** le matériau thermoplastique de la gaine (6) comprend moins de 20 % en poids de fibres discontinues (7).

2. Fil gainé selon la revendication 1, **caractérisé en ce que** le fil d'âme (4) est un fil multifilaments (3).

3. Fil gainé selon la revendication 1 ou 2, **caractérisé en ce que** le fil d'âme (4) est un fil de polyester, d'alcool polyvinylique ou de polyamide.

4. Fil gainé selon l'une des revendications précédentes, **caractérisé en ce que** le matériau thermoplastique de la gaine (6) est choisi, seul ou en mélange, dans le groupe des polymères et copolymères comprenant les polyoléfines, polyesters, polyamides, polychlorures de vinyle, alcools polyvinyliques, silicones et les polymères fluorés.

5. Fil gainé selon l'une des revendications précédentes, **caractérisé en ce que** la quantité de fibres (7) du matériau thermoplastique de la gaine (6) est comprise entre 1 % et 15 % en poids, de préférence entre 4 % et 12 % en poids, et très préférentiellement entre 6 % et 9 % en poids.

6. Fil gainé selon l'une des revendications précédentes, **caractérisé en ce que** les fibres discontinues (7) sont choisies, seules ou en mélange, dans le groupe comprenant les fibres naturelles et les fibres synthétiques.

7. Fil gainé selon la revendication 6, **caractérisé en ce que** les fibres naturelles sont des fibres de chanvre.

8. Fil gainé selon l'une des revendications précédentes, **caractérisé en ce que** les fibres discontinues (7) présentent une longueur moyenne comprise entre 10 µm et 500 µm, de préférence sensiblement égale à 100 µm et un diamètre moyen compris entre 3 µm et 100 µm, de préférence sensiblement égal à 20 µm.

9. Textiles, **caractérisés en ce qu'**ils sont réalisés à partir du fil gainé (2) selon l'une des revendications précédentes.

10. Procédé de réalisation d'un fil gainé (2) selon l'une des revendications 1 à 8, **caractérisé en ce qu'**il comprend l'étape consistant à gainer un fil d'âme (4) par extrusion par passage dans une filière, avec un matériau thermoplastique comprenant moins de 20 % en poids de fibres discontinues (7).

11. Procédé selon la revendication 10, **caractérisé en ce que** le matériau thermoplastique comprenant moins de 20 % en poids de fibres discontinues est obtenu par mélange en une ou plusieurs fois d'un matériau thermoplastique non chargé en fibres avec un mélange maître comprenant de 5 % à 80 % en poids de fibres, de préférence entre 20 % et 70 % en poids et très préférentiellement entre 40 % et 60 % en poids.

## Claims

1. Sheathed yarn of natural appearance, having a core yarn (4) and a sheath (6) made of a thermoplastic material, **characterized in that** the thermoplastic material of the sheath (6) contains less than 20% by weight of staple fibres (7).

2. Sheathed yarn according to claim 1, **characterized in that** the core yarn (4) is a multifilament yarn (3).

3. Sheathed yarn according to claim 1 or 2, **characterized in that** the core yarn (4) is a polyester, polyvinyl alcohol or polyamide yam.

4. Sheathed yarn according to one of the preceding claims, **characterized in that** the thermoplastic material of the sheath (6) is chosen, alone or as a mixture, from the group of polymers and copolymers comprising polyolefins, polyesters, polyamides, polyvinyl chlorides, polyvinyl alcohols, silicones and fluoropolymers.

5. Sheathed yarn according to one of the preceding claims, **characterized in that** the amount of fibre (7) in the thermoplastic material of the sheath (6) is between 1% and 15% by weight, preferably between 4% and 12% by weight and very preferably between 6% and 9% by weight.

6. Sheathed yarn according to one of the preceding claims, **characterized in that** the staple fibres (7) are chosen, alone or as a mixture, from the group comprising natural fibres and synthetic fibres.

7. Sheathed yarn according to claim 6, **characterized in that** the natural fibres are hemp fibres.

8. Sheathed yarn according to one of the preceding claims, **characterized in that** the staple fibres (7) have a mean length of between 10 µm and 500 µm, preferably approximately equal to 100 µm, and a mean diameter of between 3 µm and 100 µm, preferably approximately equal to 20 µm.

9. Textiles, **characterized in that** they are produced from the sheathed yarn (2) according to one of the preceding claims.

10. Method of producing a sheathed yarn (2) according to one of claims 1 to 8, **characterized in that** it includes the step consisting in sheathing a core yarn (4) by extrusion through a die, with a thermoplastic material containing less than 20% by weight of staple fibres (7).

11. Method according to claim 10, **characterized in that** the thermoplastic material containing less than 20% by weight of staple fibres is obtained by blending, one or more times, a non-fibre-filled thermoplastic material with a masterbatch containing from 5% to 80% by weight, preferably between 20% and 70% by weight and very preferably between 40% and 60% by weight of fibre.

## Patentansprüche

1. Umhülltes Garn von natürlichem Aussehen, das ein Seelengarn (4) und eine aus einem thermoplastischen Material bestehende Umhüllung (6) aufweist, **dadurch gekennzeichnet, dass** das thermoplastische Material der Umhüllung (6) wenigstens 20 Gew.-% Spinnfasern (7) umfasst.

2. Umhülltes Garn nach Anspruch 1, **dadurch gekennzeichnet, dass** das Seelengarn (4) ein Multifilamentgarn (3) ist.

3. Umhülltes Garn nach Anspruch 1 oder 2, **dadurch gekennzeichnet, dass** das Seelengarn (4) ein Polyester-, Polyvinylalkohol- oder Polyamidgarn ist.

4. Umhülltes Garn nach einem der vorhergehenden Ansprüche, **dadurch gekennzeichnet, dass** das thermoplastische Material der Umhüllung (6) einzeln oder im Gemisch aus der Gruppe von Polymeren und Copolymeren ausgewählt ist, die Polyolefine, Polyester, Polyamide, Polyvinylchloride, Polyvinylalkohole, Silicone -und Fluorpolymere umfasst.

5. Umhülltes Garn nach einem der vorhergehenden Ansprüche, **dadurch gekennzeichnet, dass** die Menge der Fasern (7) des thermoplastischen Materials der Umhüllung (6) zwischen 1 Gew.-% und 15 Gew.-%, vorzugsweise zwischen 4 Gew.-% und 12 Gew.-% und sehr bevorzugt zwischen 6 Gew.-% und 9 Gew.-% beträgt.

6. Umhülltes Garn nach einem der vorhergehenden Ansprüche, **dadurch gekennzeichnet, dass** die Spinnfasern (7) einzeln oder im Gemisch aus der Gruppe ausgewählt sind, die natürliche Fasern und synthetische Fasern umfasst.

7. Umhülltes Garn nach Anspruch 6, **dadurch gekennzeichnet, dass** die natürlichen Fasern Hanffasern sind.

8. Umhülltes Garn nach einem der vorhergehenden Ansprüche, **dadurch gekennzeichnet, dass** die Spinnfasern (7) eine mittlere Länge zwischen 10 µm und 500 µm, vorzugsweise von etwa 100 µm, und einen mittleren Durchmesser zwischen 3 µm und 100 µm, vorzugsweise von etwa 20 µm aufweisen.

9. Textilerzeugnisse, **dadurch gekennzeichnet, dass** sie aus einem umhüllten Garn (2) nach einem der vorhergehenden Ansprüche hergestellt werden.

10. Verfahren zur Herstellung eines umhüllten Garns (2) nach einem der Ansprüche 1 bis 8, **dadurch gekennzeichnet, dass** es den Schritt umfasst, bestehend aus dem Umhüllen eines Seelengarns (4) mit einem thermoplastischen Material, das wenigstens 20 Gew.-% Spinnfasern (7) umfasst, durch Extrusion mittels Hindurchführen durch eine Spinndüse.

11. Verfahren nach Anspruch 10, **dadurch gekennzeichnet, dass** das thermoplastische Material, das wenigstens 20 Gew.-% Spinnfasern umfasst, durch einmaliges oder mehrfaches Vermischen eines nicht mit Fasern beladenen thermoplastischen Materials mit einem Masterbatch, der 5 Gew.-% bis 80 Gew.-% Fasern, vorzugsweise zwischen 20 Gew.-% und 70 Gew.-% und sehr bevorzugt zwischen 40 Gew.-% und 60 Gew.-% umfasst, erhalten wird.
